# EUROPÄISCHE PATENTANMELDUNG

(11) **EP 1 495 687 A1**
(43) Veröffentlichungstag der Anmeldung: **12.01.2005**
(21) Anmeldenummer: 04015704.2
(22) Anmeldetag: 03.07.2004
(51) Int. Cl.: A41D 31/00, D06M 23/12, A41D 29/00

(54) **Tarnbekleidung**

(30) Priorität: 09.07.2003 DE 20310528 U
(71) Anmelder: Texplorer GmbH, 41334 Nettetal (DE)
(72) Erfinder: Hexels, Gerd, 41334 Nettetal (DE)
(74) Vertreter: Lorenz, Werner, Dr.-Ing.

(57) **Zusammenfassung**

Eine Tarnbekleidung mit einem Gewebe ist auf beiden Seiten mit Tarnfarbe versehen. Das Gewebe (4) weist eine Mischung aus natürlichen Fasern (5) und synthetischen Fasern (6) auf. Die synthetischen Fasern (6) sind mit hydrophilen Bestandteilen versehen.

## Beschreibung

Die Erfindung betrifft eine Tarnbekleidung mit einem Gewebe, das auf beiden Seiten mit Tarnfarbe versehen ist.

Tarnbekleidungen, wobei das Gewebe auf beiden Seiten jeweils mit einem Tarndruck versehen ist, die auf beiden Seiten unterschiedliche Farbdrucke aufweisen, sind auf militärischem und auf zivilem Gebiet bereits bekannt. Hierzu wird beispielsweise auf die US 6,345,393 B1 und die GB 2 101 876 A verwiesen. Die Bekleidung kann wechselseitig getragen werden und je nach Gelände oder Terrain wählt man die entsprechende Seite mit dem passenden Tarndruck. So kann man z.B. in Wüstengegenden auf einer Seite einen Tarndruck mit Wüstencharakter aufbringen, während auf der anderen Seite ein Tarndruck aufgebracht ist, der für Wald- oder Wiesengelände geeignet ist.

Im zivilen Bereich kann man auf diese Weise z.B. eine Bekleidung für Jäger erreichen, die jahreszeitenmäßig anpassbar ist.

Nachteilig bei den bekannten Tarnbekleidungen ist jedoch, dass deren Trageigenschaften verbesserungsfähig sind. Dies gilt insbesondere bezüglich Stabilität, wie Reißfestigkeit, und Verhalten bei Feuchtigkeit, wie z.B. bei Hitze und Regen.

Der vorliegenden Erfindung liegt daher die Aufgabe zugrunde, eine Tarnbekleidung zu schaffen, die die Nachteile des Standes der Technik vermeidet, insbesondere die bei hoher Stabilität einen höheren Tragekomfort, insbesondere bei Hitze und in feuchter Umgebung, aufweist.

Erfindungsgemäß wird diese Aufgabe dadurch gelöst, dass das Gewebe eine Mischung aus natürlichen Fasern und synthetischen Fasern aufweist, wobei die synthetischen Fasern mit hydrophilen Bestandteilen versehen sind.

Durch die erfindungsgemäße Mischung von Naturfasern mit synthetischen Fasern, die mit hydrophilen Eigenschaften versehen worden sind, werden mehrere Vorteile erreicht, wie z.B.:
1. Durch die Naturfasern, z.B. Baumwollfasern, ergibt sich ein textiler und damit angenehmer Griff.
2. Die Naturfasern nehmen Feuchtigkeit auf.
3. Die Kunstfasern geben der Bekleidung eine hohe Stabilität und damit Reißfestigkeit.

Kunstfasern bzw. synthetische Fasern nehmen im allgemeinen keine Feuchtigkeit auf und transportieren diese jedoch nicht. Durch die Aufbringung von hydrophilen Bestandteilen, z.B. in Form von kleinen Kügelchen, die auf die Oberfläche der synthetischen Fasern aufgebracht werden, ergibt sich jedoch ein permanenter hydrophiler Charakter. Die erfindungsgemäße Mischung, vorzugsweise in einem Anteil von 25 bis 60 %, noch stärker bevorzugt in einem Anteil von 35 bis 50 % synthetischer Fasern, besitzen somit hundertprozentig hydrophile Eigenschaften, wobei die synthetischen Fasern die Feuchtigkeit selbst nicht speichern, sondern aufgrund der hohen Außenfläche mit den hydrophilen Bestandteilen die Feuchtigkeit schnell verdampfen lassen. Auf diese Weise wird auch der Naturfaseranteil schneller "getrocknet", da die hydrophilen Bestandteile den Naturfasern die Feuchtigkeit entziehen.

Durch den Einsatz der synthetischen Fasern werden weitgehend auch die Remissionen sehr gut gedämpft.

Als synthetische Fasern werden in vorteilhafter Weise hydrophobe Fasern verwendet, wie z.B. Polyester, Polyamid, Acryl, Polypropylen oder Mischungen daraus.

In der Praxis hat sich als sehr vorteilhaft spinndüsenrußgefärbtes Polyester mit einem Anteil von 35 oder 50 % erwiesen.

Die erfindungsgemäße Tarnbekleidung hat in der Praxis sehr gute optische und Infrarotremissionen gezeigt.

Durch die hydrophilen Bestandteile ergibt sich ein Wassertransport weg vom Körper und damit sehr gute Trageigenschaften.

Darüber hinaus lassen sich auf diese Weise antibakterielle Eigenschaften ohne die Beimischung von Metallen erreichen. Auch die Trageigenschaften bei großer Hitze sind mit der erfindungsgemäßen Tarnbekleidung besser.

Die synthetischen Fasern mit den hydrophilen Bestandteile führen die Feuchtigkeit von der Haut ab und verbessern die Verdampfungsrate. Aufgrund der besseren Verdampfung ergibt sich gleichzeitig auch ein Kühleffekt.

Andererseits ergeben die natürlichen Fasern, wie z.B. Baumwolle, einen wärmeren Effekt für den Träger, weil in nassem Zustand das Wasser in den Naturfasern zurückgehalten und auf diese Weise auch Wärme zurückgehalten wird.

Erfahrungen in der Praxis haben gezeigt, dass durch die Mischung mit den synthetischen Fasern die Tarnbekleidung annähernd dreimal schneller trocknet als vergleichbare Tarnbekleidung, die ausschließlich aus Baumwolle besteht und darüber hinaus auch viermal schneller als vergleichbare synthetische Fasersysteme aufgrund der erfindungsgemäßen größeren Oberfläche mit den hydrophilen Bestandteilen. Insgesamt gesehen wird auf diese Weise der Tragekomfort und damit auch die Sicherheit beim Tragen dieser Tarnbekleidung für den Träger deutlich höher.

Die Mischung der synthetischen Fasern mit den natürlichen Fasern, z.B. Baumwolle, hat bei einer Beflammung den weiteren Vorteil, dass die synthetischen Fasern nicht "tropfen" oder auf der Haut schmelzen.

Die Tarnfarben können auf verschiedene Weise auf die beiden Seiten des Gewebes aufgebracht werden.

Eine Möglichkeit besteht darin, die Tarnfarben im Küpendruck (zwei Phasenverfahren) aufzubringen, wodurch sehr farbechte und hochwertige Tarndrucke realisiert werden können. Als Küpenfarbstoffe können z.B. Indigo und andere indigoide Farbstoffe, Indanthren, Phtalocyanin- und Naphthalinfarbstoffe verwendet werden. Auch Schwefelfarbstoffe, Immedialfarbstoffe und Leukoküpen-Farbstoffester sind möglich.

Als weitere Möglichkeit können die Tarnfarben auch in Pigmentdruck aufgebracht werden. Als Farbmittel bzw. Pigmente können anorganische oder organische Farbmittel verwendet werden. Möglich sind hier Kreide, Ocker, Umbra, Grünerde, Grafit und ähnliches. Als synthetische anorganische Pigmente können z.B. Weiß-, Schwarzund Buntpigmente verwendet werden, die man aus anorganischen Kunststoffen gewinnt. Weißpigmente lassen sich z.B. aus Titanweiß, Bleiweiß, Zinkweiß, Lithopone und Antimonweiß gewinnen. Schwarzpigmente können z.B. aus Ruß, Eisenoxidschwarz, Manganschwarz, Cobaltschwarz und Antimonschwarz gebildet werden.

Als Buntpigmente sind Bleichromat, Mennige, Zinkgrün und andere Farbstoffe möglich.

Der Farbeindruck selbst wird wesentlich durch Lichtstreuung an den Pigmentteilchen beeinflusst. Ein Pigmentdruck hat sehr gute Licht-, Wetter- und Temperaturbeständigkeit.

Neben anorganischen Pigmenten sind auch organische Pigmente möglich, welche in der Natur vorkommen oder auch aus synthetischen Chemikalien stammen. Hier sind zahlreiche Möglichkeiten gegeben, wie z.B. Knochenkohle, Chlorophyll und andere Pflanzenpigmente.

Synthetische organische Pigmente besitzen zum Teil sehr starke Licht- und Wetterechtheit, wie z.B. Diketopyrolopyrrol und Metallkomplexpigmente, was sie für den vorgesehenen Anwendungsfall sehr geeignet macht.

Farbe und Zusammensetzung der Pigmente richten sich selbstverständlich nach den vorgesehenen Anwendungsbereichen bzw. den Anforderungen an die Tarnzwecke.

Nachfolgend ist ein Ausführungsbeispiel der Erfindung prinzipmäßig anhand der Zeichnung beschrieben.

Es zeigt:
- Fig. 1: einen Tarnanzug als Tarnbekleidung;
- Fig. 2: ausschnittsweise einen Querschnitt durch die erfindungsgemäße Tarnbekleidung; und
- Fig. 3: einen Querschnitt durch eine synthetische Faser mit hydrophilen Bestandteilen.

Der in Fig. 1 dargestellte Tarnanzug in Vorder- und Rückansicht als Tarnbekleidung kann z.B. aus einer Jacke 1 mit mehreren Taschen 2 und einer Hose 3 bestehen. Sowohl die Jacke 1 als auch die Hose 3 sind sowohl auf der Außenseite als auch auf der Innenseite mit einem Tarndruck (nicht dargestellt) versehen, wobei die beiden Tarndrucke unterschiedlich ausgestaltet sind, damit der gleiche Tarnanzug von einem Träger in zwei unterschiedlichen Geländen bzw. Terrains getragen werden kann. Hierfür ist es lediglich erforderlich, die Jacke 1 und die Hose 3 entsprechend zu wenden. Ebenso wie dargestellt auf der Außenseite können auch entsprechend auf der Innenseite der Jacke 1 Taschen 2 angeordnet sein.

Wie aus der stark vergrößerten Schnittdarstellung von Fig. 2 ersichtlich ist, besteht der Tarnanzug bzw. die Tarnbekleidung aus einem Gewebe 4, das ein Gemisch aus natürlichen Fasern 5, z.B. Baumwollfasern, und synthetischen Fasern 6 aufweist. Die Oberflächen der synthetischen Fasern 6 sind mit hydrophilen Bestandteilen in Form von einer Vielzahl über die Oberfläche der synthetischen Fasern 6 verteilt angeordneten Kügelchen 7 versehen. Aus Fig. 3 ist diese Ausgestaltung in noch stärker vergrößerter Form ersichtlich.

Als synthetische Fasern 6 kann spinndüsenrußgefärbtes Polyester verwendet werden, das in einem Anteil von 50 % den natürlichen Fasern 5 beigemischt wird. Zusätzlich kann das Gewebe 4 auch noch mit Aramidfasern versehen sein, damit eine bessere Flammfestigkeit erreicht wird (nicht dargestellt).

Das Gewebe 4 ist auf beiden Seiten mit einem Tarndruck 8a bzw. 8b versehen. Der Tarndruck kann in bekannter Weise aufgebracht werden. Die beiden Seiten mit den Tarndrucken 8a und 8b sind unterschiedlich ausgebildet und weisen entsprechend unterschiedliche Farbpigmente 9a und 9b auf, damit entsprechend unterschiedliche Gesamteindrücke entstehen.

## Patentansprüche

1. Tarnbekleidung mit einem Gewebe, das auf beiden Seiten mit Tarnfarbe versehen ist,
**dadurch gekennzeichnet, dass**
das Gewebe (4) eine Mischung aus natürlichen Fasern (5) und synthetischen Fasern (6) aufweist, wobei die synthetischen Fasern (6) mit hydrophilen Bestandteilen (7) versehen sind.

2. Tarnbekleidung nach Anspruch 1,
**dadurch gekennzeichnet, dass**
auf die beiden Seiten des Gewebes (5) Tarnfarben in unterschiedlicher Ausgestaltung aufgedruckt sind.

3. Tarnbekleidung nach Anspruch 1 oder 2,
**dadurch gekennzeichnet, dass**
die hydrophilen Bestandteile (7) in Form von Kügelchen auf die Oberflächen der synthetischen Fasern (6) aufgebracht sind.

4. Tarnbekleidung nach Anspruch 3,
**dadurch gekennzeichnet, dass**
die Kügelchen (7) chemisch an die synthetischen Fasern (6) gebunden sind.

5. Tarnbekleidung nach einem der Ansprüche 1 bis 4,
**dadurch gekennzeichnet, dass**
synthetische Fasern (6) vorgesehen sind, die hydrophoben Charakter aufweisen.

6. Tarnbekleidung nach Anspruch 5,
**dadurch gekennzeichnet, dass**
als synthetische Fasern (6) Polyester, Polyamid, Acryl, Polypropylen oder Mischungen daraus vorgesehen sind.

7. Tarnbekleidung nach einem der Ansprüche 1 bis 6,
**dadurch gekennzeichnet, dass**
als natürliche Fasern (5) Baumwolle vorgesehen ist.

8. Tarnbekleidung nach einem der Ansprüche 1 bis 7,
**dadurch gekennzeichnet, dass**
den natürlichen Fasern (5) 30 bis 60 %, vorzugsweise 35 bis 50 %, synthetische Fasern (6) beigemischt sind.

9. Tarnbekleidung nach Anspruch 6,
**dadurch gekennzeichnet, dass**
als synthetische Fasern (6) spinndüsenrußgefärbtes Polyester beigemischt ist.

10. Tarnbekleidung nach einem der Ansprüche 1 bis 9,
**dadurch gekennzeichnet, dass**
dem Gewebe (4) Aramidfasern zur Flammhemmung beigemischt sind.

11. Tarnbekleidung nach einem der Ansprüche 1 bis 10,
**dadurch gekennzeichnet, dass**
die Tarnfarben (8a,8b) im Pigmentdruck aufgebracht sind.

12. Tarnbekleidung nach einem der Ansprüche 1 bis 10,
**dadurch gekennzeichnet, dass**
die Tarnfarben (8a,8b) in Küpendruck aufgebracht sind.
